# EUROPÄISCHE PATENTSCHRIFT

(11) **EP 2 888 383 B1**
(45) Veröffentlichungstag und Bekanntmachung des Hinweises auf die Patenterteilung: **30.03.2016**
(21) Anmeldenummer: 13756053.8
(22) Anmeldetag: 22.08.2013
(51) Int. Cl.: C22C 21/06, C22F 1/047

(54) **HOCHUMFORMBARES UND IK-BESTÄNDIGES ALMG-BAND**
ALUMINIUM ALLOY STRIP WHICH IS RESISTANT TO INTERCRYSTALLINE CORROSION AND METHOD FOR PRODUCING SAME
BANDE D'ALLIAGE EN ALUMINIUM RÉSISTANT À LA CORROSION INTERCRISTALLINE ET SON PROCÉDÉ DE FABRICATION

(30) Priorität: 22.08.2012 EP 12181356; 11.07.2013 WO PCT/EP2013/064736
(43) Veröffentlichungstag der Anmeldung: 01.07.2015
(73) Patentinhaber: Hydro Aluminium Rolled Products GmbH, 41515 Grevenbroich (DE)
(72) Erfinder: BRINKMAN, Henk-Jan, 53175 Bonn (DE); ENGLER, Olaf, 53229 Bonn (DE); HÖRSTER, Natalie, 50859 Köln (DE)
(74) Vertreter: Cohausz & Florack
(86) Internationale Anmeldenummer: PCT/EP2013/067487
(87) Internationale Veröffentlichungsnummer: WO 2014/029856

(56) Entgegenhaltungen:
- EP-A1- 2 302 087
- EP-A2- 1 178 125
- DE-A1- 10 231 437
- JP-A- 2011 052 290
- ZHAO P Z ET AL: "Development of twin -belt cast AA5XXX series aluminum alloy materials for automotive sheet applications", ALUMINUM ALLOYS: FABRICATION, CHARACTERIZATION AND APPLICATIONS II : PROCEEDINGS OF SYMPOSIA SPONSORED BY THE LIGHT METALS DIVISION OF THE MINERALS, METALS & MATERIALS SOCIETY (TMS) ; HELD DURING TMS 2009 ANNUAL MEETING & EXHIBITION, SAN FRANCISCO, C, Bd. 11-17, 15. Februar 2009 (2009-02-15), Seiten 11-17, XP009150266, ISBN: 978-0-87339-735-3

## Beschreibung

Die Erfindung betrifft ein kaltgewalztes Aluminiumlegierungsband bestehend aus einer AlMg-Aluminiumlegierung sowie ein Verfahren zu seiner Herstellung. Ferner sollen auch noch entsprechende Bauteile hergestellt aus den Aluminiumlegierungsbändern vorgeschlagen werden.

Aluminiummagnesium-(AIMg-)legierungen vom Typ AA 5xxx werden in Form von Blechen oder Platten bzw. Bändern für die Konstruktion von geschweißten oder gefügten Strukturen im Schiffs-, Automobil- und Flugzeugbau verwendet. Sie zeichnen sich insbesondere durch eine hohe Festigkeit aus, welche mit zunehmendem Magnesiumgehalt steigt. AlMg-Legierungen vom Typ AA 5xxx mit Mg-Gehalten von mehr als 3 %, insbesondere mehr als 4 % neigen zunehmend zur interkristallinen Korrosion, wenn sie erhöhten Temperaturen ausgesetzt sind. Bei Temperaturen von 70 - 200°C scheiden sich β-Al5Mg3 Phasen entlang der Korngrenzen aus, welche als β-Partikel bezeichnet werden und in Anwesenheit eines korrosiven Mediums selektiv aufgelöst werden können. Dies hat zur Folge, dass insbesondere die sehr gute Festigkeitseigenschaften sowie eine sehr gute Umformbarkeit aufweisende Aluminiumlegierung vom Typ AA 5182 (Al 4,5 % Mg 0,4 % Mn) nicht in wärmebelasteten Bereichen eingesetzt wird, sofern mit der Anwesenheit eines korrosiven Mediums, beispielsweise Wasser in Form von Feuchtigkeit, gerechnet werden muss. Dies betrifft insbesondere die Bauteile eines Kraftfahrzeugs, welche üblicherweise einer kathodischen Tauch-Lackierung (KTL) unterzogen und anschließend in einem Einbrennvorgang getrocknet werden, da bereits durch diesen Einbrennvorgang bei üblichen Aluminiumlegierungsbändern eine Sensibilisierung bezüglich interkristalliner Korrosion hervorgerufen werden kann. Darüber hinaus muss für den Einsatz im Automobilbereich die Umformung bei der Herstellung eines Bauteils sowie die anschließende Betriebsbelastung des Bauteils berücksichtigt werden.

Die Anfälligkeit gegen interkristalline Korrosion wird üblicherweise in einem Standardtest (NAMLT Test) gemäß ASTM G67 geprüft, bei welchem die Proben einer Salpetersäure ausgesetzt werden und der Massenverlust aufgrund der interkristallinen Korrosion gemessen wird. Gemäß ASTM G67 beträgt der Massenverlust bei Werkstoffen, welche nicht resistent gegen interkristalline Korrosion sind, mehr als 15 mg/cm².

Bleche für den Automobilbereich erfordern, wie beispielsweise bei Türinnenteilen, eine sehr gute Umformbarkeit. Die Anforderungen werden dabei im Wesentlichen von der Steifigkeit des jeweiligen Bauteils bestimmt, wo die Festigkeit des Werkstoffes nur eine untergeordnete Rolle spielt. Die Bauteile durchlaufen oft mehrstufige Umformprozesse, wie beispielsweise Türinnenteile mit integrierten Fensterrahmenbereichen.

So hat neben den Korrosionseigenschaften auch die Umformbarkeit der AlMg-Aluminiumlegierung einen hohen Einfluss auf die Möglichkeiten zum Einsatz dieser Werkstoffe. Beispielsweise haben die bisher bekannten Werkstoffe dazu geführt, dass die Seitenwände eines Kraftfahrzeugs nicht aus einem einzigen Blech tief gezogen werden konnten, was nicht nur eine Neukonstruktion der Seitenwand, sondern auch zusätzliche Verfahrensschritte zur Bereitstellung des Seitenwandteils eines Kraftfahrzeugs erforderlich machte.

Das Umformverhalten kann beispielsweise in Streckziehversuch durch eine Tiefungsprüfung nach Erichsen (DIN EN ISO 20482) gemessen werden, bei welcher ein Prüfkörper gegen das Blech gedrückt wird, so dass es zu einer Kaltverformung kommt. Während der Kaltverformung wird die Kraft sowie der Stempelweg des Prüfkörpers gemessen, bis es zu einem Lastabfall, welcher die Bildung eines Risses als Ursache hat, kommt. Die in der Anmeldung genannten Streckziehmessungen SZ32 wurden mit einem Stempelkopfdurchmesser von 32 mm und einem Matrizendurchmesser von 35,4 mm unter Zuhilfenahme einer Teflon-Ziehfolie zur Reduzierung der Reibung durchgeführt. Weitere Messungen der Tiefziehfähigkeit wurden durch den sogenannten Plane-Strain-Tiefungsversuch mit einer Nakajima-Geometrie nach DIN EN ISO 12004 mit einem Stempeldurchmesser von 100 mm durchgeführt. Hierzu werden Proben mit einer spezifizierten Geometrie Tiefungsprüfungen bis zur Rissentstehung unterzogen, die Tiefung beim Anriss wird dann als Maß für die Umformbarkeit des Werkstoffs herangezogen.

Aus der JP 2011-052290 A ist ein Aluminiumlegierungsband für Dosendeckel bekannt, das trotz seiner geringen Dicke möglichst belastbar sein soll. Dabei weist das Band ein rekristallisiertes Gefüge auf.

Des Weiteren ist aus der EP 2 302 087 A1 ist ein Fahrwerkteil aus einem Aluminiumverbundwerkstoff bekannt, der als äußere Schichten Aluminiumlegierungsschichten aufweist Aufgrund der dabei verwendeten Legierungsbestandteile zeichnet sich der AL-Verbundwerkstoff durch hervorragende Festigkeitswerte mit einer hohen Korrosionsbeständigkeit bei niedrigem Gewicht aus.

Verbundwerkstofflösungen bestehend aus hoch Mg-haltigen AA5xxx Aluminiumlegierungen mit vor Korrosion schützenden äußeren Aluminiumlegierungsschichten haben jedoch den Nachteil, dass die Herstellung aufwändig ist und zudem an Verbindungsstellen, an welchen der Aluminiumverbundwerkstoff mit weiteren Teilen verbunden ist, beispielsweise an Schnittkanten, Bohrungen und Durchbrüchen weiterhin eine erhöhte Korrosionsgefahr gegeben ist.

Die vorliegende Erfindung beschäftigt sich daher mit einschichtigen Aluminiumwerkstoffen. Hiervon ausgehend liegt der vorliegenden Erfindung die Aufgabe zu Grunde, ein einschichtiges Aluminiumlegierungsband zur Verfügung zu stellen, welches eine ausreichende Beständigkeit gegen interkristalline Korrosion aufweist und dennoch sehr gut umformbar ist, so dass auch großflächige Tiefziehteile, beispielsweise Türinnenteile von Kraftfahrzeugen mit ausreichender Festigkeit bereitgestellt werden können. Darüber hinaus soll ein Verfahren angegeben werden, mit welchem einschichtige Aluminiumlegierungsbänder hergestellt werden können.

Schließlich sollen aus den erfindungsgemäßen Aluminiumlegierungsbändern hergestellte Bauteile angegeben werden.

Gemäß einer ersten Lehre der vorliegenden Erfindung wird die aufgezeigte Aufgabe durch ein kaltgewalztes Aluminiumlegierungsband bestehend aus einer AlMg-Aluminiumlegierung gelöst, wobei die Aluminiumlegierung die folgenden Legierungsbestandteile aufweist:

| | | | | |
|---|---|---|---|---|
| | | Si | ≤ | 0,2 Gew.-%, |
| | | Fe | ≤ | 0,35 Gew.-%, |
| | | Cu | ≤ | 0,15 Gew.-%, |
| 0,2 Gew.-% | ≤ | Mn | ≤ | 0,35 Gew.-%, |
| 4,1 Gew.-% | ≤ | Mg | ≤ | 4,5 Gew.-%, |
| | | Cr | ≤ | 0,1 Gew.-%, |
| | | Zn | ≤ | 0,25 Gew.-%, |
| | | Ti | ≤ | 0,1 Gew.-%, |

Rest Al und unvermeidbare Verunreinigungen einzeln max. 0,05 Gew.-%, in Summe max. 0,15 Gew.-%, wobei das Aluminiumlegierungsband ein rekristallisiertes Gefüge aufweist, die mittlere Korngröße des Gefüges zwischen 15 µm und 30 µm, vorzugsweise zwischen 15 µm und 25 µm beträgt und die Schlussweichglühung des Aluminiumlegierungsbandes in einem Durchlaufofen durchgeführt worden ist.

Es hat sich herausgestellt, dass es innerhalb der Spezifikation der Aluminiumlegierung vom Typ AA5182 einen spezifizierten, eng begrenzten Legierungsbereich gibt, welcher einerseits eine ausreichende Beständigkeit gegen interkristalline Korrosion aufweist und gleichzeitig bei Berücksichtigung bestimmter Nebenbedingungen, wie beispielsweise der mittleren Korngröße und der Art der Schlussweichglühung, auch ein hervorragendes Umformverhalten aufweist. Insbesondere die Kombination der mittleren Korngröße mit den beanspruchten Legierungsbestandteilen der Aluminiumlegierung des Aluminiumlegierungsbandes ermöglichen es, Umformgrade zu erreichen, die bei ausreichender Festigkeit die Herstellung von großflächig ausgebildeten, tiefgezogenen Aluminiumblechteilen ermöglichen. Insbesondere hat sich gezeigt, dass die Verwendung eines Durchlaufofens statt einer üblicherweise durchgeführten Coilglühung in einem Kammerofen die Umformbarkeit noch einmal signifikant erhöht.

Gemäß einer ersten Ausgestaltung des Aluminiumlegierungsbandes weist die Aluminiumlegierung zusätzlich eine oder mehrere der folgenden Beschränkungen der Gehalte an Legierungsbestandteilen auf:

| | | | | |
|---|---|---|---|---|
| 0,03 Gew.-% | Si | ≤ | 0,10 Gew.-%, | |
| | Cu | ≤ | 0,1 %, vorzugsweise 0,04 % ≤ | Cu ≤ 0,08 %, |
| | Cr | ≤ | 0,05 Gew.-%, | |
| | | Zn | ≤ | 0,05 Gew.-%, |
| 0,01 Gew.-% | ≤ | Ti | ≤ | 0,05 Gew.-% |

Der eingeschränkte Legierungsgehalt für Kupfer auf maximal 0,1 Gew.-% führt zu einer Verbesserung der Korrosionsbeständigkeit des Aluminiumlegierungsbands. Bei einem Cu-Gehalt von 0,04 Gew.-% bis 0,08 Gew.-% wird erreicht, dass Kupfer an einer Festigkeitssteigerung beteiligt ist, aber dennoch die Korrosionsbeständigkeit nicht zu stark herabsetzt. Höhere Gehalte an Silizium, Chrom, Zink und Titan als die angegebenen Werte führen zu einer verschlechterten Umformbarkeit der Aluminiumlegierung. Der in der Legierung vorhandene Siliziumanteil von 0,03 bis 0,1 Gew.-% führt in Kombination mit den Eisen- und Mangananteilen in den angegebenen Mengen insbesondere zu relativ gleichförmig verteilten, kompakten Partikeln der quaternären α-Al(Fe,Mn)Si-Phase, die die Festigkeit der Aluminiumlegierung steigern, ohne andere Eigenschaften wie die Umformbarkeit oder das Korrosionsverhalten negativ zu beeinflussen.

Titan wird üblicherweise beim Stranggießen der Aluminiumlegierung als Kornfeinungsmittel zum Beispiel in Form von Ti-Borid-Draht oder -Stangen hinzugegeben. Daher weist die Aluminiumlegierung in einer weiteren Ausführungsform einen Ti-Anhalt von mindestens 0,01 Gew.-% auf.

Eine weitere Verbesserung des Korrosionsverhaltens und der Umformbarkeit des Aluminiumlegierungsbandes kann dadurch erreicht werden, dass die Aluminiumlegierung zusätzlich eine oder mehrere der folgenden Beschränkungen der Gehalte an Legierungsbestandteilen aufweist:

| | | |
|---|---|---|
| Cr | ≤ | 0,02 Gew.-%, |
| Zn | ≤ | 0,02 Gew.-% |

Es hat sich herausgestellt, dass Chrom deutlich in Gehalten unterhalb der Verunreinigungsschwelle von 0.05 Gew% die Umformbarkeit des Aluminiumlegierungsbandes beeinflusst und damit in möglichst geringen Anteilen in der Aluminiumlegierung des erfindungsgemäßen Aluminiumlegierungsbandes enthalten sein darf. Der Zinkgehalt wird unterhalb der Verunreinigungsschwelle von 0.05 Gew% eingestellt, um das allgemeine Korrosionsverhalten des Aluminiumlegierungsbandes nicht zu verschlechtern.

Darüber hinaus hat sich herausgestellt, dass Eisen innerhalb der gemäß der Aluminiumlegierung vom Typ AA5182 zugelassen Werte in Verbindung mit den Silizium- und Mangan-Gehalten wie oben beschrieben einen Effekt auf die Umformbarkeit aufweist. Eisen trägt in Kombination mit Silizium und Mangan zur Temperaturbeständigkeit des Aluminiumlegierungsbandes bei, so dass bevorzugt der Fe-Gehalt des Aluminiumlegierungsbandes gemäß einer nächsten Ausgestaltung 0,1 Gew.-% bis 0,25 Gew.-% oder 0,10 Gew.-% bis 0,20 Gew.-% beträgt.

Gleiches gilt auch für den Mn-Gehalt gemäß einer weiteren Ausgestaltung des Aluminiumlegierungsbandes, welcher vorzugsweise auf 0,20 Gew.-% bis 0,30 Gew.-% beschränkt werden sollte, um eine optimale Umformbarkeit des Aluminiumlegierungsbandes zu erreichen.

Einen besonders guten Kompromiss zwischen der Bereitstellung hoher Festigkeiten, guter Korrosionsbeständigkeit gegen interkristalline Korrosion sowie verbesserte Umformeigenschaften können gemäß einer weiteren Ausgestaltung des Aluminiumlegierungsbandes mit einem Mg-Gehalt von 4,2 Gew.-% bis 4,4 Gew.-% erreicht werden.

Um die notwendigen Festigkeiten für die Anwendungsbereiche bereitzustellen, weist das Aluminiumlegierungsband gemäß einer nächsten Ausführungsform eine Dicke von 0,5 mm bis 4 mm auf. Bevorzugt beträgt die Dicke 1 mm bis 2,5 mm, da in diesem Bereich die meisten Anwendungsgebiete des Aluminiumlegierungsbandes liegen.

Schließlich werden insbesondere Anwendungsgebiete im Automobilbereich für das erfindungsgemäße Aluminiumlegierungsband dadurch ermöglicht, dass das Aluminiumlegierungsband im weichen Zustand eine Streckgrenze R_{p0,2} von min. 110 MPa und eine Zugfestigkeit Rₘ von min. 255 MPa aufweist. Es hat sich herausgestellt, dass insbesondere Aluminiumlegierungsbänder mit entsprechenden Streckgrenzen und Zugfestigkeiten besonders gut für die Anwendung im Automobilbereich geeignet sind.

Gemäß einer zweiten Lehre der vorliegenden Erfindung wird die oben aufgezeigte Aufgabe durch ein Verfahren zur Herstellung eines Aluminiumlegierungsbandes entsprechend den oben beschriebenen Ausführungsbeispielen dadurch gelöst, dass das Verfahren die folgenden Verfahrensschritte umfasst:
- Gießen eines Walzbarrens, vorzugsweise im DC-Strangguss,
- Homogenisieren des Walzbarrens bei 480 °C - 550 °C für min. 0,5 Std.,
- Warmwalzen des Walzbarrens bei einer Temperatur von 280 °C bis 500 °C,
- Kaltwalzen des Aluminiumlegierungsbandes an Enddicke mit einem Abwalzgrad von 40 % bis 70 % oder 50 % bis 60 % und
- Weichglühen des fertig gewalzten Aluminiumlegierungsbandes bei 300 °C - 500 °C in einem Durchlaufofen

Es hat sich herausgestellt, dass mit den angegebenen Parametern in Verbindung mit den genannten Aluminiumlegierungsbestandteilen ein Aluminiumlegierungsband mit mittleren Korngrößen von 15 µm - 30µm herstellbar ist, das ausreichende Beständigkeit gegenüber interkristalliner Korrosion aufweist, ausreichende Festigkeiten bereitstellt und zudem sehr gute Umformungseigenschaften besitzt, so dass großflächige, tiefgezogene Blechteile hergestellt werden können. Das Homogenisieren des Walzbarrens sorgt für ein homogenes Gefüges und eine homogene Verteilung der Legierungsbestandteile im zu walzenden Warmwalzbarren. Das Warmwalzen bei Temperaturen von 280 °C - 500 °C ermöglicht eine durchgehende Rekristallisierung während des Warmwalzens, wobei das Warmwalzen typischerweise bis zu einer Dicke von 2,8 mm - 8 mm durchgeführt wird. Der abschließende Kaltwalzschritt ist beschränkt auf einen Abwalzgrad von 40 % bis 70 % oder 50 % bis 60 %, um in beiden Fällen bei der Weichglühung für eine durchgehende Rekristallisierung des Aluminiumlegierungsbandes zu sorgen. Je größer der Abwalzgrad des Aluminiumlegierungsbandes, desto geringer werden die mittleren Korngrößen, wobei sich herausgestellt hat, dass oberhalb von 70 % Abwalzgrad beim abschließenden Weichglühen eine zu geringe mittlere Korngröße entstehen kann. Unterhalb von 40 % Abwalzgrad werden bei der Weichglühung die mittleren Korngrößen wiederum zu groß, so dass zwar die Beständigkeit gegen interkristalline Korrosion steigt, allerdings die Umformbarkeit reduziert ist. Die Weichglühung des fertig gewalzten Aluminiumlegierungsbandes findet im Durchlaufofen statt, welche üblicherweise Aufheizraten von 1-10 °C/Sek. aufweisen und damit im Gegensatz zu Kammeröfen, bei welchen ein gesamtes Coil erhitzt wird, aufgrund der schnellen Erwärmung einen deutlichen Einfluss auf die späteren Eigenschaften des Gefüges des Aluminiumlegierungsbandes haben. Es konnte insbesondere festgestellt werden, dass bei einer Weichglühung im Durchlaufofen eine verbesserte Umformbarkeit des Bandes im Vergleich zu im Kammerofen geglühten Varianten erreicht wird.

Alternativ kann gemäß einer weiteren Ausführungsform des Verfahrens das Aluminiumlegierungsband auch mit einer Zwischenglühung hergestellt werden. Gemäß dieser alternativen Variante werden nach dem Warmwalzen alternativ die folgenden Verfahrensschritte durchgeführt:
- Kaltwalzen des warmgewalzten Aluminiumlegierungsbandes auf eine Zwischendicke, welche derart bestimmt ist, dass der abschließende Kaltwalzgrad an Enddicke 40 % bis 70 % oder 50 % bis 60 % beträgt
- Zwischenglühen des Aluminiumlegierungsbandes bei 300 °C bis 500 °C,
- Kaltwalzen des Aluminiumlegierungsbandes an Enddicke mit einem Abwalzgrad von 40 % bis 70 % oder 50 % bis 60 %,
- Weichglühen des fertig gewalzten Aluminiumlegierungsbandes bei 300 °C bis 500 °C in einem Durchlaufofen

Die Zwischenglühung des Aluminiumlegierungsbandes kann sowohl im Kammerofen als auch im Durchlaufofen erfolgen. Ein Einfluss auf die Umformbarkeit konnte nicht ermittelt werden. Entscheidend ist, welcher Abwalzgrad beim Kaltwalzen an Enddicke erreicht wird und ob die Weichglühung des Bandes im Durchlaufofen stattfindet.

Hierdurch werden unabhängig von der Art der Zwischenglühung die Umformbarkeit und die Korrosionsbeständigkeit in Verbindung mit der Legierungszusammensetzung bestimmt.

Um eine weitere Veränderung des Gefügezustandes im aufgewickelten Zustand nach der Weichglühung zu verhindern, wird das Aluminiumlegierungsband gemäß einer weiteren Ausgestaltung des Verfahrens nach dem Weichglühen auf eine Temperatur von max. 100 °C, vorzugsweise auf max. 70 °C abgekühlt und anschließend aufgehaspelt.

Wie bereits zuvor ausgeführt kann die Zwischenglühung gemäß einer weiteren Ausgestaltung des Verfahrens in einem Batchofen oder in einem Durchlaufofen durchgeführt werden.

Wird das Aluminiumlegierungsband auf eine Enddicke von 0,5 mm - 4 mm, vorzugsweise auf eine Enddicke von 1 mm - 2,5 mm kaltgewalzt, stehen den typischen Anwendungsgebieten insbesondere im Kraftfahrzeugbau sehr gut umformbare Bleche zur Verfügung, welche großflächig tiefgezogen werden können und gleichzeitig hohe Festigkeiten verbunden mit ausreichender Korrosionsbeständigkeit gegen interkristalline Korrosion bereitstellen.

Bevorzugt wird die Weichglühung im Durchlaufofen bei einer Metalltemperatur von 350 °C - 550 °C, vorzugsweise bei 400 °C - 450 °C für 10 Sek. - 5 Min., vorzugsweise 20 Sek. -1 Min. durchgeführt. Hierdurch wird erreicht, dass das Kaltband ausreichend durchrekristallisiert und die entsprechenden Eigenschaften in Bezug auf die sehr gute Umformbarkeit und die mittlere Korngröße mit hoher Prozesssicherheit und Wirtschaftlichkeit erreicht werden.

Schließlich wird die oben gezeigte Aufgabe durch ein Bauteil für ein Kraftfahrzeug gelöst, welches aus dem erfindungsgemäßen Aluminiumlegierungsband besteht. Die Bauteile zeichnen sich dadurch aus, dass diese, wie bereits ausgeführt, großflächig tiefgezogen werden können und so beispielsweise großflächige Bauteile für den Kraftfahrzeugbau zur Verfügung gestellt werden können. Darüber hinaus weisen diese aufgrund der bereitgestellten Festigkeiten auch die notwendige Steifigkeit sowie die Korrosionsbeständigkeit, welche für den Einsatz im Kraftfahrzeugbau erforderlich sind, auf.

Denkbar ist beispielsweise, dass das Bauteil gemäß einer weiteren Ausgestaltung ein Karosseriebauteil oder ein Karosserieanbauteil eines Kraftfahrzeuges ist, welches neben hohen Festigkeitsanforderungen auch Temperatur belastet ist. Vorzugsweise werden die "Body-in-White-Teile", beispielsweise ein Türinnenteil oder ein Heckklappeninnenteil, aus dem erfindungsgemäßen Aluminiumlegierungsband hergestellt.

Im Weiteren soll die Erfindung anhand von Ausführungsbeispielen in Verbindung mit der Zeichnung näher erläutert werden. Die Zeichnung zeigt in
- Fig. 1: Ein schematisches Ablaufdiagramm eines Ausführungsbeispiels des Herstellungsverfahrens des Aluminiumlegierungsbandes,
- Fig. 2a: in einer Draufsicht die Probengeometrie für die Plane-Strain-Tiefungsmessung gemäß DIN EN ISO 12004,
- Fig. 2b: in einer Schnittansicht den schematischen Versuchsaufbau der Plane-Strain-Tiefungsmessung gemäß DIN EN ISO 12004,
- Fig. 3: in einer Schnittansicht die Versuchsanordnung zur Tiefungsmessung SZ32 im Erichsen Tiefungsversuch nach DIN EN ISO 20482 und
- Fig. 4: ein typisches Ausführungsbeispiel für ein großflächiges, tiefbezogenes Blechteil gemäß der vorliegenden Erfindung.

Fig. 1 zeigt den Ablauf von Ausführungsbeispielen zur Herstellung von Aluminiumbändern. Das Ablaufdiagramm von Fig. 1 zeigt schematisch die verschiedenen Verfahrensschritte des Herstellprozess des erfindungsgemäßen Aluminiumlegierungsbandes.

In Schritt 1 wird ein Walzbarren aus einer AlMg-Aluminiumlegierung mit folgenden Legierungsbestandteilen, beispielsweise im DC-Strangguss gegossen:

| | | | | |
|---|---|---|---|---|
| | | Si | ≤ | 0,2 Gew.-%, |
| | | Fe | ≤ | 0,35 Gew.-%, |
| | | Cu | ≤ | 0,15 Gew.-%, |
| 0,2 Gew.-% | ≤ | Mn | ≤ | 0,35 Gew.-%, |
| 4,1 Gew.-% | ≤ | Mg | ≤ | 4,5 Gew.-%, |
| | | Cr | ≤ | 0,1 Gew.-%, |
| | | Zn | ≤ | 0,25 Gew.-%, |
| | | Ti | ≤ | 0,1 Gew.-%, |

Rest Al und unvermeidbare Verunreinigungen einzeln maximal 0,05 Gew.-%, in Summe maximal 0,15 Gew.-%.

Anschließend wird der Walzbarren im Verfahrensschritt 2 einem Homogenisieren, welches ein- oder mehrstufig durchgeführt werden kann, unterzogen. Bei einem Homogenisieren werden Temperaturen des Walzbarrens vom 480 bis 550 °C für mindestens 0,5 h erreicht. Im Verfahrensschritt 3 wird dann der Walzbarren warmgewalzt, wobei typische Temperaturen von 280 °C bis 500 °C erreicht werden. Die Enddicken des Warmbandes betragen beispielsweise 2,8 bis 8 mm. Die Warmbandenddicke kann so gewählt werden, dass nach dem Warmwalzen lediglich ein Kaltwalzschritt 4 erfolgt, bei welchem das Warmband mit einem Abwalzgrad von 40% bis 70 %, bevorzugt 50 % bis 60 % in seiner Dicke bis zur Enddicke reduziert wird.

Anschließend wird das an Enddicke kaltgewalzte Aluminiumlegierungsband einer Weichglühung unterzogen. Die Weichglühung wird erfindungsgemäß in einem Durchlaufofen durchgeführt. Bei den in Tabelle 1 dargestellten Ausführungsbeispielen wurde der zweite Weg mit einer Zwischenglühung angewendet. Hierzu wird das Warmband nach dem Warmwalzen gemäß Verfahrensschritt 3 einem Kaltwalzen 4a zugeführt, welches das Aluminiumlegierungsband auf eine Zwischendicke kaltwalzt, welche derart bestimmt ist, dass der abschließende Kaltwalzgrad an Enddicke 40 % bis 70 % oder 50 % bis 60 % beträgt. Bei einem nachfolgenden Zwischenglühen wird das Aluminiumlegierungsband vorzugsweise durchgehend rekristallisiert. Die Zwischenglühung wurde bei den Ausführungsbeispielen entweder im Durchlaufofen bei 400 °C bis 450 °C oder im Kammerofen bei 330 °C bis 380 °C durchgeführt.

Die Zwischenglühung ist in Fig. 1 mit dem Verfahrensschritt 4b dargestellt. Im Verfahrensschritt 4c gemäß Fig. 1 wird das zwischengeglühte Aluminiumlegierungsband schließlich einem Kaltwalzen an Enddicke zugeführt, wobei der Abwalzgrad im Verfahrensschritt 4c zwischen 40%, und 70 %, bevorzugt zwischen 50 % und 60 % beträgt. Anschließend wird das Aluminiumlegierungsband wieder in den weichen Zustand durch eine Weichglühung überführt, wobei die Weichglühung erfindungsgemäß im Durchlaufofen bei 400 °C bis 450 °C durchgeführt wird. Die Glühungen der Vergleichsbeispiele in Tabelle 4 wurden im Kammerofen (KO) bei 330 °C bis 380 °C durchgeführt. Bei den verschiedenen Versuchen wurden neben unterschiedlichen Aluminiumlegierungen auch verschiedene Abwalzgrade nach der Zwischenglühung eingestellt. Die Werte für den Abwalzgrad nach der Zwischenglühung sind ebenfalls in Tabelle 1 und 4 angegeben. Zudem wurde der mittlere Korndurchmesser des weichgeglühten Aluminiumlegierungsbandes ermittelt. Hierzu wurden Längsschliffe gemäß der Barker-Methode anodisiert und anschließend unter dem Mikroskop gemäß ASTM E1382 vermessen und die mittlere Korngröße durch den mittleren Korndurchmesser bestimmt.

An den entsprechend hergestellten Aluminiumlegierungsbändern wurden mechanische Kennwerte, insbesondere die Streckgrenze R_{p0,2}, Zugfestigkeit Rₘ, die Gleichmaßdehnung Ag und die Dehnung A₈₀ₘₘ bestimmt, Tabelle 2, 5. Neben den gemäß EN 10002-1 bzw. ISO 6892 gemessenen mechanischen Kenngrößen der Aluminiumlegierungsbänder sind zudem die mittleren Korngrößen nach ASTM E1382 in µm angegeben. Darüber hinaus wurde die Korrosionsbeständigkeit gegen interkristalline Korrosion gemäß ASTM G67 gemessen, und zwar ohne zusätzliche Wärmebehandlung im Ausgangszustand (Ausgang 0h). Um den Einsatz im Kraftfahrzeug zu simulieren, wurden die Aluminiumlegierungsbänder vor dem Korrosionstest darüber hinaus unterschiedlichen Wärmebehandlungen unterzogen. Eine erste Wärmebehandlung bestand aus einer Lagerung der Aluminiumbänder für 20 Minuten bei 185 °C, um den KTL-Zyklus abzubilden.

In einer weiteren Messreihe wurden die Aluminiumlegierungsbänder zusätzlich 200 Stunden bzw. 500 Stunden bei 80°C gelagert und anschließend dem Korrosionstest unterzogen. Da Umformungen von Aluminiumlegierungsbändern oder -blechen zusätzlich die Korrosionsbeständigkeit beeinflussen können, wurden die Aluminiumlegierungsbänder in einem weiteren Versuch um etwa 15 % gereckt, einer Wärmebehandlung bzw. einer Lagerung bei erhöhter Temperatur unterzogen und dann einem Test auf interkristalline Korrosion gemäß ASTM G67 unterzogen, bei welchem der Massenverlust gemessen wurde.

In Tabelle 1 sind die Legierungsgehalte von insgesamt vier verschiedenen Aluminiumlegierungen, welche innerhalb der Spezifikation der Aluminiumlegierung vom Typ AA5182 liegen, angegeben. Die Referenzlegierung stellt das bisher verwendete Material dar und ist im Vergleich zu den Varianten 1, 2 und 3 angeführt. Zusätzlich findet sich in der Tabelle 1 eine Angabe über die Art der Schlussglühung, den Endabwalzgrad und die gemessene mittlere Korngröße (Korndurchmesser) in µm. Die Varianten 1 und 2 unterschieden sich dabei lediglich in dem Endabwalzgrad, welcher zur Ausbildung einer anderen Korngröße führt. So unterscheidet sich die Variante 2 von Variante 1 abgesehen von fast identischen Legierungsbestandteilen im Wesentlichen durch einen Endabwalzgrad von 57 % bei identischen Banddurchlaufofenbedingungen. Das Ergebnis war, dass Variante 2 eine mittlere Korngröße von 18 µm im Vergleich zu 33 µm der Variante 1 aufwies. Die Bänder in der Tabelle 1 wurden im Banddurchlaufofen für 20 Sek. -1 Min. auf eine Temperatur von 400 °C - 450 °C gebracht, anschließend abgekühlt und mit weniger als 100 °C aufgewickelt. Die entnommenen Proben wurden dann wie in der Tabelle 2 angegeben gemäß den entsprechenden DIN EN ISO Normen vermessen.

Anhand Tabelle 2 wird deutlich, dass die Variante 1 in Bezug auf die Streckgrenze den Wert von 110 MPa nicht sicher erreicht und bei der diagonalen Messung, gekennzeichnet mit dem Symbol D, einen Wert von unterhalb von 110 MPa aufweist. Die Messung in Walzrichtung L und quer zur Walzrichtung Q zeigten dagegen, dass Variante 1 gerade eine Streckgrenze R_{p0,2} von 110 MPa erreichte. Die Referenz sowie die Varianten 2 und 3 lagen deutlich über diesem unteren Grenzwert für die Streckgrenze. Das erfindungsgemäße Ausführungsbeispiel Variante 2 erreichte sicher die Streckgrenzwerte von mindestens 110 MPa in allen Zugrichtungen. Deutlich zu erkennen ist, dass die Variante 3 mit dem höchsten Mg-Gehalt von 4,95 Gew.-% die höchsten Streckgrenz- und Zugfestigkeitswerte erreicht. Darüber hinaus ist zu erkennen, dass der unterschiedliche Abwalzgrad zwischen den Varianten 1 und 2 nicht nur die Korngröße deutlich beeinflusst, sondern insbesondere die Streckgrenze auf einen Wert von deutlich mehr als 110 MPa anhebt.

Insbesondere weist die erfindungsgemäße Legierung Variante 2 eine gegenüber der Referenz niedrigere Anisotropie auf, die sich in niedrigen Werten der planaren Anisotropie Δ*r* widerspiegelt. Dabei ist die planare Anisotropie Δ*r* definiert als ½·(r_{L}+rQ-2r_{D}), wobei r_{L},r_{Q} und r_{D} den r-Werten in Längs-, Quer- bzw. Diagonalenrichtung entsprechen. Dabei unterscheidet sich der mittlere r-Wert *r̅* , berechnet aus 1/4·(rL+rQ+2r_{D}), nicht wesentlich von dem des Referenzmaterials.

In Tabelle 3 sind nun die Messwerte, welche in Bezug auf die Beständigkeit gegen interkristalline Korrosion aufgenommen wurden, dargestellt. Es zeigte sich, dass die erfindungsgemäße Variante 2 gegenüber den Messwerten der Referenz insbesondere in Bezug auf die Langzeitbelastung vergleichbare Werte sowohl im gereckten Zustand als auch im ungereckten Zustand aufweist. Hier sind die Variante 2 und die Referenz nahezu identisch. Die Variante 3, welche zwar die größten Streckgrenzwerte und Zugfestigkeitswerte aufweist, zeigte im Korrosionstest allerdings, dass der zu große Mg-Gehalt einen zu großen Massenverlust insbesondere bei den Langzeittests, welche neben einem kurzen Temperaturzyklus von 20 Min. bei 185 °C zusätzlich eine Langzeitbelastung von 200 Std. bei 80 °C durchlaufen haben, zur Folge hat.

In Bezug auf die Messwerte in Tabelle 3 bezüglich der Umformbarkeit zeigte sich, dass insbesondere die Variante 2 in den Streckzieheigenschaften im Tiefungsversuch SZ32 sowie im Plane-Strain-Tiefungsversuch der Referenzlegierung überlegen war. Das deutlich verbesserte Umformverhalten des Aluminiumlegierungsbandes gemäß Variante 2 gegenüber dem Referenzaluminiumlegierungsband zeigt, dass selbst bei verringertem Mg-Gehalt gleichwertige Streckgrenzwerte und Zugfestigkeitswerte mit der Referenzlegierung erreicht werden können, ohne große Einbußen in Bezug auf die Beständigkeit gegenüber interkristalliner Korrosion. Dies zeigten insbesondere die gemäß ASTM G67 im NAML-Test gemachten Massenverlustmessung. Signifikant konnte mit der Variante 2 eine Verbesserung des Tiefziehverhaltens im Tiefungsversuch nach Erichsen um 7 % sowie im Plane-Strain-Tiefungsversuch um etwa 10 % ermittelt werden, welche das zusätzliche Umformpotential der erfindungsgemäßen Aluminiumlegierungsbänder zeigt. Dieses zusätzliche Umformpotential kann genutzt werden, um tiefgezogene, großflächige Blechformteile, beispielsweise Türinnenteile eines PKWs, herzustellen.

Im Weiteren soll kurz die Versuchsanordnung für den Versuch "Tiefung SZ32" nach DIN EN ISO 20482 sowie der Plane-Strain-Tiefungsversuch gemäß mit Nakajima-Geometrie nach DIN EN ISO 12004 erläutert werden.

In der Fig. 2a ist die Geometrie des Probenkörpers 1 dargestellt. Aus einem kreisrunden Blechzuschnitt wird der taillierte Probekörper 1 derart zugeschnitten, dass der Steg 4 eine Breite von 100 mm hat und die Radien 2 an den Taillierungen 20 mm betragen. Mit dem Maß 3, welches 100 mm beträgt, ist der Stempeldurchmesser dargestellt. Fig. 2b zeigt nun den Probekörper 1 eingespannt zwischen zwei Niederhaltern 5, 6. Der Probekörper 1, welcher auf einer Aufnahme 8 aufgelegt wurde und über die Niederhaltern 5, 6 gegen die Auflage gedrückt wurde, ist mit einem Stempel 7, welcher eine halbkugelförmige Spitze mit einem Radius von 100 mm aufweist, in Pfeilrichtung gezogen worden. Die Niederhalter besitzen zusätzlich Einlaufradien von 5 bzw. 10 mm an ihrer zur Auflage 8 weisenden Seite. Die Kraft, mit welcher der Tiefungsversuch durchgeführt wird, wird während der Verformung gemessen und ein plötzlicher Lastabfall, welcher die Ausbildung eines Risses signalisiert, führt zur Messung der entsprechenden Ziehstempeltiefe.

Einen ähnlichen Aufbau zeigt der Tiefungsversuch "Tiefung SZ32" nach Erichsen, wobei allerdings keine taillierten Proben verwendet werden. Hier wird lediglich ein Probekörper 9 zwischen einem Niederhalter 10 und einer Aufnahme 11 gehalten und mit einem Stempel 12 gezogen, bis ebenfalls ein Lastabfall in der Ziehkraft gemessen werden kann. Anschließend wird wiederum die entsprechende Position des Stempels vermessen. Die Öffnung der Matrize in Fig. 3 betrug 35,4 mm, der Stempelkopfdurchmesser 32 mm, d. h. der Stempelradius betrug 16 mm. Zusätzlich wurde eine Teflon-Ziehfolie zur Reduzierung der Reibung im Tiefungsversuch SZ32 verwendet.

In den Tabellen 4 und 5 wurden nun weitere Ausführungsbeispiele und Vergleichsbeispiele hergestellt und in Bezug auf ihre mechanischen Eigenschaften sowie auf die Beständigkeit gegen interkristalline Korrosion vermessen. Es zeigte sich, dass die Kombination aus dem Einsatz des Durchlaufofens in Verbindung mit einer spezifisch gewählten Korngröße von 15 µm - 30 µm, vorzugsweise von 15µm - 25 µm zu einem guten Kompromiss zwischen Korrosionsbeständigkeit und mechanischen Messwerten führt. So sind beispielsweise die erfindungsgemäßen Ausführungsbeispiele Nr. 3, 4, 7 und 11 mit einer ausreichenden Beständigkeit gegen interkristalline Korrosion ausgestattet und weisen zudem die für den Einsatz im Automobilbereich notwendigen mechanischen Messwerte R_{p0,2} und Rₘ auf, so dass diese ideal für die Bereitstellung von großflächigen, tiefgezogenen Bauteilen geeignet sind.

In Fig. 4 ist beispielsweise ein entsprechendes "Body-in-White-Teil, in Form eines Türinnenteils dargestellt, welches unter Verwendung des Aluminiumlegierungsbandes der vorliegenden Erfindung aus einem einzigen, tiefgezogenen Blech hergestellt werden kann. Die Blechdicke beträgt dabei vorzugsweise 1,0 - 2,5 mm. Darüber hinaus sind weitere Teile eines Kraftfahrzeuges in Blechschalenbauweise denkbar, wie die Innenteile von Heckdeckel, Motorhaube, sowie Bauteile in der Fahrzeugstruktur, die hohen Anforderungen an Umformbarkeit und interkristalline Korrosion haben.

**Tabelle 1**

| **Werkstoff [Gew.-%]** | | **Si** | **Fe** | **Cu** | **Mn** | **Mg** | **Cr** | **Zn** | **Ti** | **Verunreinigungen** | **Schlussglühung** | **Endabwalzgrad (Kaltwalzen) %** | **Korngröße [µm**] |
|---|---|---|---|---|---|---|---|---|---|---|---|---|---|
| | **min.** | | | | **0,20** | **4,0** | | | | **Einzeln max. 0,05** | | | |
| **AA 5182** | **max.** | **0,20** | **0,35** | **0,15** | **0,50** | **5,0** | **0,10** | **0,25** | **0,10** | **in Summe max. 0,15** | | | |
| **Referenz** | | 0,07 | 0,24 | 0,036 | 0,3 | 4,57 | 0,005 | 0.007 | 0,016 | 0,05 | BDLO | 46 | 15 |
| | | | | | | | | | | 0,15 | | | |
| **Var. 1** | | 0,06 | 0,16 | 0,004 | 0,27 | 4,37 | 0,008 | 0,002 | 0,013 | 0,05 | BDLO | 21 | 33 |
| | | | | | | | | | | 0,15 | | | |
| **Var. 2** | | 0,06 | 0,16 | 0,004 | 0,27 | 4,38 | 0,008 | 0,003 | 0,013 | 0,05 | BDLO | 57 | 18 |
| | | | | | | | | | | 0,15 | | | |
| **Var. 3** | | 0,05 | 0,17 | 0,023 | 0,26 | 4,95 | 0,008 | 0,003 | 0,026 | 0,05 | BDLO | 57 | 17 |
| | | | | | | | | | | 0,15 | | | |

**Tabelle 2**

| **Probe** | **Pos.** | ***R*_{p0,2}** | ***R*ₘ** | ***A*_{g}** | ***A*_{*g* (gegl.)}** | ***A*₈₀ₘₘ** | ***A*₈₀ₘₘ(Hand )** | ***Z*-*Wert*** | ***n*-Wert** | ***r*-Wert** | **Δ*r*** | ***r̅*** |
|---|---|---|---|---|---|---|---|---|---|---|---|---|
| | | **N/mm ²** | **N/mm ²** | **%** | **%** | **%** | **%** | **%** | | | | |
| **Referenz** | L | 137 | 284 | 21,3 | 20,7 | 24,5 | 25,2 | 69 | 0,316 | 0,827 | 0,197 | 0,754 |
| | D | 133 | 276 | 22,2 | 21,4 | 25,2 | 25,8 | 72 | 0.306 | 0,704 | | |
| | Q | 133 | 277 | 21,9 | 21,6 | 25,5 | 26,3 | 71 | 0,305 | 0,779 | | |
| **Var.1** | L | 110 | 262 | 21,2 | 21,9 | 25,9 | 26,4 | 71 | 0,335 | 0,668 | -0,363 | 0,779 |
| | D | 107 | 256 | 24,7 | 23,0 | 27,7 | 28,7 | 72 | 0,338 | 0,870 | | |
| | Q | 111 | 259 | 22,0 | 21,2 | 24,6 | 25,7 | 65 | 0,332 | 0,708 | | |
| **Var.2** | L | 128 | 266 | 23,2 | 22,7 | 26,8 | 27,7 | 67 | 0,332 | 0,724 | 0,035 | 0,693 |
| | D | 127 | 261 | 23,1 | 22,2 | 26,2 | 27,0 | 67 | 0,332 | 0,685 | | |
| | Q | 128 | 262 | 23,9 | 22,5 | 26,5 | 27,6 | 66 | 0,333 | 0,681 | | |
| **Var.3** | L | 141 | 290 | 24,1 | 23,5 | 28,4 | 29,1 | 70 | 0,335 | 0,697 | -0,12 | 0,710 |
| | D | 140 | 286 | 22,6 | 23.4 | 27,0 | 27,8 | 68 | 0,336 | 0,740 | | |
| | Q | 141 | 286 | 22,6 | 23,3 | 27,1 | 27,7 | 65 | 0,335 | 0,663 | | |
| | | DIN EN ISO 6892-1:2009 | | | | | | | DIN EN ISO 10275:2009 | DIN EN ISO 10113:2009 | | |

**Tabelle 3**

| | **IK-Massenverluste** | | | | | | **Umformbarkeit** | |
|---|---|---|---|---|---|---|---|---|
| **Variante** | **nicht thermisch behandelt** | **20 min. 185°C** | **20 min 185°C plus 200 h 80°C** | **17h 130°C** | **15% gereckt 20 min. 185°C** | **15% gereckt 20 min.185°C plus 200 h 80°C** | **Tiefung SZ32 [mm]** | **Plane-Strain Tiefung [mm]** |
| **Grenzwert** | **2,0** | **4,0** | **35,0** | **50,0** | **15,0** | **45,0** | | |
| **Referenz** | 1,2 | 2,1 | 29,8 | 48,8 | 10,4 | 42,1 | 14,2 | 27,9 |
| **Var. 1 (Vergl.)** | 1,2 | 1,7 | 10,4 | 21,3 | 4,4 | 12,9 | 14,5 | 30,3 |
| **Var. 2 (Erf.)** | 1,2 | 2,4 | 33,7 | 42,2 | 13,5 | 40,1 | 14,6 | 30,7 |
| **Var. 3 (Vergl.)** | 1,3 | 5,3 | 41,7 | 55,0 | 30,4 | 53,5 | 14,6 | 31,6 |

**Tabelle 4**

| **Nr** | **Legierung** | **Endwalzgrad [%]** | **Schlussglühung** | **Korngröße [µm]** | **Si** | **Fe** | **Cu** | **Mn** | **Mg** | **Cr** | **Zn** | **Ti** |
|---|---|---|---|---|---|---|---|---|---|---|---|---|
| 1 | III | 46 | KO | 16 | 0,07 | 0,24 | 0,040 | 0,30 | 4,50 | 0,005 | 0,007 | 0,016 |
| 3 | II | 57 | BDLO | 18 | 0,06 | 0,16 | 0,004 | 0,27 | 4,35 | 0,008 | 0,002 | 0,013 |
| 4 | I | 45 | BDLO | 18 | 0,03 | 0,13 | 0,002 | 0,25 | 4,15 | 0,001 | 0,004 | 0,021 |
| 6 | I | 45 | KO | 21 | 0,03 | 0,13 | 0,002 | 0,25 | 4,15 | 0,001 | 0,004 | 0,021 |
| 7 | III | 30 | BDLO | 22 | 0,07 | 0,24 | 0,040 | 0,30 | 4,50 | 0,005 | 0,007 | 0,016 |
| 11 | III | 25 | BDLO | 27 | 0,07 | 0,24 | 0,040 | 0,30 | 4,50 | 0,005 | 0,007 | 0,016 |
| 13 | I | 32 | BDLO | 29 | 0,03 | 0,13 | 0,002 | 0,25 | 4,15 | 0,001 | 0,004 | 0,021 |
| 15 | III | 30 | KO | 30 | 0,07 | 0,24 | 0,040 | 0,30 | 4,50 | 0,005 | 0,007 | 0,016 |
| 16 | I | 25 | BDLO | 31 | 0,03 | 0,13 | 0,002 | 0,25 | 4,15 | 0,001 | 0,004 | 0,021 |
| 18 | II | 21 | BDLO | 33 | 0,06 | 0,16 | 0,004 | 0,27 | 4,35 | 0,008 | 0,002 | 0,013 |
| 20 | I | 20 | BDLO | 34 | 0,03 | 0,13 | 0,002 | 0,25 | 4,15 | 0,001 | 0,004 | 0,021 |

**Tabelle 5**

| | | **IK-Massenverluste, ungereckt**** | | | | **IK-Massenverluste,15%gereckt**** | | **mechanische Kennwerte, Zustand weich** | | | | |
|---|---|---|---|---|---|---|---|---|---|---|---|---|
| **Nr** | | **Ausgang[0h)** | **20 min. 185°C** | **20 Min. 185°C + 200 h 80°C** | **20Min. 185° C + 500 h /80°C** | **20 Min, 185°C** | **20 Min. 185°C + 200 h 80°C** | ***R*_{*p*0*,*2}** | ***Rₘ*** | ***A_{g}*** | ***A₈₀ₘₘ*** | **Ergebnis** |
| 1 | III | 15,4 | 16,6 | 25,7 | 26,9 | 18,8 | 33,6 | 135 | 279 | 20,7 | 25,2 | Vergleich |
| 3 | II | 1,2 | 2,4 | 33,7 | 36,7 | 13,5 | 40,1 | 128 | 262 | 23,9 | 26,5 | Erfindung |
| 4 | I | 1,3 | 1,9 | 17,8 | 22,2 | 1,6 | 20,1 | 117 | 258 | 22,8 | 25,3 | Erfindung |
| 6 | I | 8,2 | 10,8 | 18,6 | 22.1 | 9,6 | 20,7 | 106 | 250 | 23,8 | 26,7 | Vergleich |
| 7 | III | 1,1 | 1,7 | 18,0 | 24,5 | 3,3 | 25,1 | 119 | 276 | 20,3 | 24,9 | Erfindung |
| 11 | III | 1,1 | 1,6 | 14,3 | 17,7 | 2,8 | 19,8 | 116 | 275 | 20,2 | 24,4 | Erfindung |
| 13 | I | 1,1 | 1,2 | 13,3 | 16,7 | 2,1 | 17,4 | 104 | 251 | 22,2 | 24,8 | Vergleich |
| 15 | III | 2,8 | 3,0 | 7,9 | 10,9 | 6,4 | 18,0 | 125 | 281 | 19,5 | 23,6 | Vergleich |
| 16 | I | 1,1 | 1,3 | 10,8 | 13,1 | 1,9 | 14,2 | 103 | 252 | 21,6 | 26,1 | Vergleich |
| 18 | II | 1,2 | 1,7 | 10,4 | 12,5 | 4,4 | 12,9 | 109 | 259 | 22,0 | 24,6 | Vergleich |
| 20 | 1 | 1,1 | 1,2 | 8,3 | 11,1 | 1,7 | 12,4 | 101 | 251 | 20,8 | 25,1 | Vergleich |

## Patentansprüche

1. Kaltgewalztes Aluminiumlegierungsband bestehend aus einer AlMg-Aluminiumlegierung,
**dadurch gekennzeichnet, dass**
die Aluminiumlegierung die folgenden Legierungsbestandteile aufweist:
| | | | | |
|---|---|---|---|---|
| | | Si | ≤ | 0,2 Gew.-%, |
| | | Fe | ≤ | 0,35 Gew.-%, |
| | | Cu | ≤ | 0,15 Gew.-%, |
| 0,2 Gew.-% | ≤ | Mn | ≤ | 0,35 Gew.-%, |
| 4,1 Gew.-% | ≤ | Mg | ≤ | 4,5 Gew.-%, |
| | | Cr | ≤ | 0,1 Gew.-%, |
| | | Zn | ≤ | 0,25 Gew.-%, |
| | | Ti | ≤ | 0,1 Gew.-%, |
Rest A1 und unvermeidbare Verunreinigungen einzeln maximal 0,05 Gew.-%, in Summe maximal 0,15 Gew.-%, wobei das Aluminiumlegierungsband ein rekristallisiertes Gefüge aufweist, die Korngröße des Gefüges zwischen 15µm und 25 µm beträgt und die Schlussweichglühung des Aluminiumlegierungsbandes in einem Durchlaufofen durchgeführt worden ist

2. Aluminiumlegierungsband nach Anspruch 1,
**dadurch gekennzeichnet, dass**
die Aluminiumlegierung zusätzlich eine oder mehrere der folgenden Beschränkungen der Gehalte an Legierungsbestandteilen aufweist:
| | | | | |
|---|---|---|---|---|
| 0,03 Gew.-% | ≤ | Si | ≤ | 0,10 Gew.-%, |
| | | Cu | ≤ | 0,1%, |
| | | Cr | ≤ | 0,05 Gew.-%, |
| | | Zn | ≤ | 0,05 Gew.-%, |
| 0,01 Gew.-% | ≤ | Ti | ≤ | 0,05 Gew.-%. |

3. Aluminiumlegierungsband nach Anspruch 1 oder 2,
**dadurch gekennzeichnet, dass**
die Aluminiumlegierung zusätzlich einen oder mehrere der folgenden Beschränkungen der Gehalte an Legierungsbestandteilen aufweist:
| | | |
|---|---|---|
| Cr | ≤ | 0,02 Gew.-%, |
| Zn | ≤ | 0,02 Gew.-%. |

4. Aluminiumlegierungsband nach einem der Ansprüche 1 bis 3,
**dadurch gekennzeichnet, dass**
der Fe-Gehalt 0,10 Gew.-% bis 0,25 Gew.-% oder 0,10 Gew.-% bis 0,2 Gew.-% beträgt.

5. Aluminiumlegierungsband nach einem der Ansprüche 1 bis 4,
**dadurch gekennzeichnet, dass**
der Mn-Gehalt 0,20 Gew.-% bis 0,30 Gew.-% beträgt

6. Aluminiumlegierungsband nach einem der Ansprüche 1 bis 5,
**dadurch gekennzeichnet, dass**
der Mg-Gehalt 4,2 Gew.-% bis 4,4 Gew.-% beträgt.

7. Aluminiumlegierungsband nach einem der Ansprüche 1 bis 6,
**dadurch gekennzeichnet, dass**
das Aluminiumlegierungsband eine Dicke von 0,5 mm bis 4 mm aufweist

8. Aluminiumlegierungsband nach einem der Ansprüche 1 bis 7,
**dadurch gekennzeichnet, dass**
das Aluminiumlegierungsband im weichen Zustand eine Streckgrenze R_{p0,2} von mindestens 110 MPa und eine Zugfestigkeit Rₘ von mindestens 255 MPa aufweist.

9. Verfahren zur Herstellung eines Aluminiumlegierungsbandes nach einem der Ansprüche 1 bis 8 umfassend die folgenden Verfahrensschritte:
- Gießen eines Walzbarrens,
- Homogenisieren des Walzbarrens bei 480 °C bis 550 °C für mindestens 0,5 h,
- Warmwalzen des Walzbarrens bei einer Temperatur von 280 °C bis 500 °C,
- Kaltwalzen des Aluminiumlegierungsbandes an Enddicke mit einem Abwalzgrad von 40% bis 70 % oder 50 % bis 60 % und
- Weichglühen des fertig gewalzten Aluminiumlegierungsbandes bei 300 °C bis 500 °C in einem Durchlaufofen.

10. Verfahren nach Anspruch 9, wobei nach dem Warmwalzen alternativ die folgenden Verfahrensschritte durchgeführt werden:
- Kaltwalzen des warmgewalzten Aluminiumlegierungsbandes auf eine Zwischendicke, welche derart bestimmt ist, dass der abschließende Kaltwalzgrad an Enddicke 40 % bis 70 % oder 50 % bis 60 % beträgt,
- Zwischenglühen des Aluminiumlegierungsbandes bei 300 °C bis 500 °C,
- Kaltwalzen des Aluminiumlegierungsbandes an Enddicke mit einem Abwalzgrad von 40% bis 70 % oder 50 % bis 60 %
- Weichglühen des fertig gewalzten Aluminiumlegierungsbandes bei 300 °C bis 500 °C in einem Durchlaufofen.

11. Verfahren nach Anspruch 9 oder 10,
**dadurch gekennzeichnet, dass**
das Aluminiumlegierungsband nach dem Weichglühen auf eine Temperatur von maximal 100 °C abgekühlt wird und aufgehaspelt wird.

12. Verfahren nach einem der Ansprüche 10 oder 11,
**dadurch gekennzeichnet, dass**
die Zwischenglühung in einem Batchofen oder in einem Durchlaufofen durchgeführt wird.

13. Verfahren nach einem der Ansprüche 9 bis 12,
**dadurch gekennzeichnet, dass**
das Aluminiumlegierungsband auf eine Enddicke von 0,5 mm bis 4 mm kaltgewalzt wird.

14. Verfahren nach einem der Ansprüche 9 bis 13,
**dadurch gekennzeichnet, dass**
die Weichglühung im Durchlaufofen bei einer Metalltemperatur von 350 °C bis 550 °C für 10 s bis 5 Min. erfolg.

15. Bauteil für ein Kraftfahrzeug bestehend aus einem Aluminiumlegierungsband gemäß einem der Ansprüche 1 bis 8.

16. Bauteil nach Anspruch 15,
**dadurch gekennzeichnet, dass**
das Bauteil ein Karosseriebauteil oder ein Karosserieanbauteil eines Kraftfahrzeugs ist.

## Claims

1. Cold-rolled aluminium alloy strip composed of an AlMg aluminium alloy, **characterised in that** the aluminium alloy has the following alloying elements:
| | | |
|---|---|---|
| | Si ≤ | 0.2 wt.%, |
| | Fe ≤ | 0.35 wt.%, |
| | Cu ≤ | 0.15 wt.%, |
| 0.2 wt.% | ≤ | Mn ≤ 0.35 wt.%, |
| 4.1 wt.% | ≤ | Mg ≤ 4.5 wt.%, |
| | Cr ≤ | 0.1 wt.%, |
| | Zn ≤ | 0.25 wt.%, |
| | Ti ≤ | 0.1 wt.%, |
the remainder being Al and inevitable impurities, amounting to a maximum of 0.05 wt.% individually and to a maximum of 0.15 wt.% in total, wherein the aluminium alloy strip has a recrystallized microstructure, the grain size of the microstructure ranges from 15 µm to 25 µm and the final soft annealing of the aluminium alloy strip is performed in a continuous furnace.

2. Aluminium alloy strip according to Claim 1, **characterised in that** aluminium alloy the aluminium alloy also has one or more of the following restrictions to the contents of alloying elements:
| | | |
|---|---|---|
| 0.03 wt.% | | Si ≤ 0.10 wt.%, |
| | Cu ≤ | 0.1, |
| | Cr ≤ | 0.05 wt.%, |
| | Zn ≤ | 0.05 wt.%, |
| 0.01 wt.% | ≤ | Ti ≤ 0.05 wt.%. |

3. Aluminium alloy strip according to Claim 1 or 2, **characterised in that** the aluminium alloy also has one or more of the following restrictions to the contents of alloying elements:
Cr ≤ 0.02 wt.%,
Zn ≤ 0.02 wt.%.

4. Aluminium alloy strip according to any one of Claims 1 to 3, **characterised in that** the Fe content is 0.10 wt.% to 0.25 wt.% or 0.10 wt.% to 0.2 wt.%.

5. Aluminium alloy strip according to any one of Claims 1 to 4, **characterised in that** the Mn content is 0.20 wt.% to 0.30 wt.%.

6. Aluminium alloy strip according to any one of Claims 1 to 5, **characterised in that** the Mg content is 4.2 wt.% to 4,4 wt.%.

7. Aluminium alloy strip according to any one of Claims 1 to 6, **characterised in that** the aluminium alloy strip has a thickness of 0.5 mm to 4 mm.

8. Aluminium alloy strip according to any one of Claims 1 to 7, **characterised in that** the aluminium alloy strip in the soft state has a yield point R_{p0.2} of at least 110 MPa and a tensile strength Rₘ of at least 255 MPa.

9. Method for producing an aluminium alloy strip according to any one of Claims 1 to 8 comprising the following process steps:
- casting a rolling ingot;
- homogenisation of the rolling ingot at 480°C to 550°C for at least 0.5 hours;
- hot rolling of the rolling ingot at a temperature of 280°C to 500°C;
- cold rolling of the aluminium alloy strip to the final thickness with a degree of rolling of 40% to 70% or 50% to 60%; and
- soft annealing of the finished-rolled aluminium alloy strip at 300°C to 500°C in a continuous furnace.

10. Method according to Claim 9, wherein after hot rolling alternatively the following process steps are performed:
- cold rolling of the hot-rolled aluminium alloy strip to an intermediate thickness which is determined in such a way that the final degree of cold rolling to the final thickness is 40% to 70% or 50% to 60%;
- intermediate annealing of the aluminium alloy strip at 300°C to 500°C;
- cold rolling of the aluminium alloy strip to the final thickness with a degree of rolling of 40% to 70% or 50% to 60%;
- soft annealing of the finish-rolled aluminium alloy strip at 300°C - 500°C in a continuous furnace.

11. Method according to Claim 9 or 10, **characterised in that** aluminium alloy strip after soft annealing is cooled to a maximum temperature of 100°C and then coiled.

12. Method according to any one of Claims 10 or 11, **characterised in that** the intermediate annealing is performed in a batch furnace or in a continuous furnace.

13. Method according to any one of Claims 9 to 12, **characterised in that** the aluminium alloy strip is cold rolled to a final thickness of 0.5 mm to 4 mm.

14. Method according to any one of Claims 9 to 13, **characterised in that** the soft annealing is performed in the continuous furnace at a metal temperature of 350°C to 550°C for 10 seconds to 5 minutes.

15. Component for a motor vehicle, composed of an aluminium alloy strip according to any one of Claims 1 to 8.

16. Component according to Claim 15, **characterised in that** the component is a body part or a body accessory of a motor vehicle.

## Revendications

1. Bande en alliage d'aluminium laminée à froid, constituée d'un alliage d'AlMg,
**caractérisée en ce que**
l'alliage d'aluminium comporte les composants d'alliage suivants :
| | | | | |
|---|---|---|---|---|
| | | Si | ≤ | 0,2 % en poids, |
| | | Fe | ≤ | 0,35 % en poids, |
| | | Cu | ≤ | 0,15 % en poids, |
| 0,2 % en poids | ≤ | Mn | ≤ | 0,35 % en poids, |
| 4,1 % en poids | ≤ | Mg | ≤ | 4,5 % en poids, |
| | | Cr | ≤ | 0,1 % en poids, |
| | | Zn | ≤ | 0,25 % en poids, |
| | | Ti | ≤ | 0,1 % en poids, |
le reste étant Al et des impuretés inévitables, individuellement un maximum de 0,05 % en poids, au total, un maximum de 0,15 % en poids, la bande en alliage d'aluminium présentant une structure recristallisée, la grosseur de grains de la structure se situant entre 15 µm et 25 µm et le recuit de coalescence final de la bande en alliage d'aluminium ayant été réalisé dans un four à passage continu.

2. Bande en alliage d'aluminium selon la revendication 1,
**caractérisée en ce que**
l'alliage d'aluminium fait preuve en supplément de l'une ou de plusieurs des restrictions suivantes des teneurs en composants d'alliage :
| | | | | |
|---|---|---|---|---|
| 0,03 % en poids | ≤ | Si | ≤ | 0,10 % en poids, |
| | | Cu | ≤ | 0,1 % en poids, |
| | | Cr | ≤ | 0,05 % en poids, |
| | | Zn | ≤ | 0,05 % en poids, |
| 0,01 % en poids | ≤ | Ti | ≤ | 0,05 % en poids. |

3. Bande en alliage d'aluminium selon la revendication 1 ou 2,
**caractérisée en ce que**
l'alliage d'aluminium fait preuve en supplément de l'une ou de plusieurs des restrictions suivantes des teneurs en composants d'alliage :
| | | |
|---|---|---|
| Cr | ≤ | 0,02 % en poids, |
| Zn | ≤ | 0,02 % en poids. |

4. Bande en alliage d'aluminium selon l'une quelconque des revendications 1 à 3,
**caractérisée en ce que**
la teneur en Fe s'élève à de 0,10 % en poids à 0,25 % en poids ou à de 0,10 % en poids à 0,2 % en poids.

5. Bande en alliage d'aluminium selon l'une quelconque des revendications 1 à 4,
**caractérisée en ce que**
la teneur en Mn s'élève à de 0,20 % en poids à 0,30 % en poids.

6. Bande en alliage d'aluminium selon l'une quelconque des revendications 1 à 5,
**caractérisée en ce que**
la teneur en Mg s'élève à de 4,2 % en poids à 4,4 % en poids.

7. Bande en alliage d'aluminium selon l'une quelconque des revendications 1 à 6,
**caractérisée en ce que**
la bande en alliage d'aluminium présente une épaisseur de 0,5 mm à 4 mm.

8. Bande en alliage d'aluminium selon l'une quelconque des revendications 1 à 7,
**caractérisée en ce que**
à l'état doux, la bande en alliage d'aluminium présente une limite apparente d'élasticité R_{p0,2} d' au moins 110 MPa et une résistance à la traction Rₘ d'au moins 255 Mpa.

9. Procédé destiné à produire une bande en alliage d'aluminium selon l'une quelconque des revendications 1 à 8, comprenant les étapes de procédé suivantes :
- coulée d'un lingot de laminage,
- homogénéisation du lingot de laminage à de 480 °C à 550 °C pendant au moins 0,5 h,
- laminage à chaud du lingot de laminage à une température de 280 °C à 500 °C,
- laminage à froid de la bande en alliage d'aluminium à l'épaisseur finale avec un niveau de laminage de 40 % à 70 % ou de 50 % à 60 % et
- recuit de coalescence de la bande en alliage d'aluminium entièrement laminée à de 300 °C à 500 °C dans un four à passage continu.

10. Procédé selon la revendication 9, après le laminage à chaud étant réalisées en variante les étapes de procédé suivantes :
- laminage à froid de la bande en alliage d'aluminium laminée à chaud à une épaisseur intermédiaire, laquelle est déterminée de telle sorte que le niveau final de laminage à froid à l'épaisseur finale s'élève à de 40 % à 70 % ou à de 50 % à 60 %,
- recuit intermédiaire de la bande en alliage d'aluminium à de 300 °C à 500 °C,
- laminage à froid de la bande en alliage d'aluminium à l'épaisseur finale avec un niveau de laminage de 40 % à 70 % ou de 50 % à 60 %,
- recuit de coalescence de la bande en alliage d'aluminium à de 300 °C à 500 °C dans un four à passage continu.

11. Procédé selon la revendication 9 ou 10,
**caractérisé en ce**
**qu'**après le recuit de coalescence, on refroidit la bande en alliage d'aluminium à une température d'un maximum de 100 °C et on débobine la bande.

12. Procédé selon l'une quelconque des revendications 10 ou 11,
**caractérisé en ce**
**qu'**on procède au recuit intermédiaire dans un four intermittent ou dans un four à passage continu.

13. Procédé selon l'une quelconque des revendications 9 à 12,
**caractérisé en ce**
**qu'**on lamine à froid la bande en alliage d'aluminium à une épaisseur finale de 0,5 mm à 4 mm.

14. Procédé selon l'une quelconque des revendications 9 à 13,
**caractérisé en ce que**
le recuit de coalescence dans le four à passage continu s'effectue à une température du métal de 350 °C à 550 ° C pour de 10 secondes à 5 minutes.

15. Elément de construction pour un véhicule automobile constitué d'une bande en alliage d'aluminium selon l'une quelconque des revendications 1 à 8.

16. Elément de construction selon la revendication 15,
**caractérisé en ce que**
l'élément de construction est un composant de carrosserie ou un élément à rapporter sur la carrosserie d'un véhicule automobile.
